# EUROPÄISCHE PATENTSCHRIFT

(11) **EP 0 099 333 B1**
(45) Veröffentlichungstag und Bekanntmachung des Hinweises auf die Patenterteilung: **24.09.1986**
(21) Anmeldenummer: 83810295.2
(22) Anmeldetag: 30.06.1983
(51) Int. Cl.: B41M 5/025, D06P 5/00, D06P 1/16

(54) **Umdruckträger für den thermischen Trockendruck von Cellulosefasern**
Transfer sheets for the thermal dry-printing of cellulosic fibres
Supports provisoires pour la thermo-impression à sec de fibres cellulosiques

(30) Priorität: 12.07.1982 CH 4225/82
(43) Veröffentlichungstag der Anmeldung: 25.01.1984
(73) Patentinhaber: SICPA HOLDING S.A., 8750 Glarus (CH)
(72) Erfinder: Mehl, Wolfgang, CH-1209 Genf (CH)
(74) Vertreter: Mohnhaupt, Dietrich

## Beschreibung

Die vorliegende Erfindung betrifft neue Umdruckträger, vor allem solche aus Papier, für den thermischen Trockendruck von Textilmaterial, das quellend vorbehandelte Cellulosefasern enthält, gegebenenfalls in Mischungen mit synthetischen Fasern, vor allem auf Polyesterbasis, wobei der Umdruckträger aus einem inerten, flexiblen Substrat mit einer Release-Schicht auf mindestens einer Substratfläche besteht, auf der sich eine farbstoffhaltige Schicht oder ein farbstoffhaltiges Muster befindet.

Der konventionelle Transferdruck, dessen Prinzipien z.B. in den französischen Patentschriften 1 223 330 und 1 585119 beschrieben ist, benutzt Umdruckträger, im allgemeinen aus Papier, welche das zu transferierende Muster tragen, das aus mehreren oder einem Farbstoff besteht. Im Kontakt mit einem Textilmaterial geht das Muster bei 160 bis 210°C vom Umdruckträger auf das Textilmaterial über. Die für den Transferdruck üblichen Farbstoffe gehören zu der Klasse der Dispersionsfarbstoffe, von denen bekannt ist, dass sie nur eine geringe Affinität zu Naturfasern haben, weshalb sich der Transferdruck praktisch nur für Synthesefasern, insbesondere für Gewebe und Gewirke aus Polyester, durchgesetzt hat.

Die Versuche, native Fasern, insbesondere aus Cellulose, dem Transferdruck zugänglich zu machen, lassen sich grob in drei Gruppen aufteilen: Vorbehandlung mit einem Harz, chemische Modifikation der Faser, und Behandlung mit einem Lösungsmittel für Dispersionsfarbstoffe.

Die Harzvorbereitung ist beispielhaft aus der Schweizer Patentschrift 564 637 bekannt, in der gelehrt wird, dass eine Baumwollbahn mit einem verätherten Methylolmelamin imprägniert wird. Nach Zwischentrocknung wird die vorimprägnierte Ware im Transfer bedruckt. Das Melaminharz wird während des Druckvorgangs auskondensiert.

Die Hauptnachteile dieses Verfahrens liegen in der Schwierigkeit, die Gleichmässigkeit des Auftrags des Melaminharzes über die Textilbahn, welche die Farbtiefe beeinflusst, zu gewährleisten und die Vorbehandlung so zu kontrollieren, dass die Kondensation einwandfrei erfolgt. Deswegen erfüllen weder die Gleichmässigkeit des Drucks noch seine Echtheiten immer die Erwartungen, und das Verfahren hat sich bisher nicht richtig durchsetzen können.

In diese Kategorie der Technik gehört auch die Lehre der EP-A 36 639. Sie beruht auf der Verwendung von sublimierenden Farbstoffen und der Erkenntnis, dass solche Farbstoffe keine ausreichenden Waschechtheiten auf anderen als Polyesterfasern haben. Daher schlägt die Patentschrift vor, ausser dem Farbstoff (der durch Sublimation übergeht) noch ein mit Farbstoff reaktives Polyesterharz zu übertragen, das als Bindungsvermittler für den Farbstoff wirkt; im Endeffekt findet das Aufbringen einer gefärbten Harzzusammensetzung statt.

Es wurde aber gefunden, dass sich auch dieses Verfahren nicht einführen konnte, da das Transferpapier in mindestens drei Schritten bedruckt bzw. beschichtet werden muss und ausserdem so grosse Mengen an Polyesterharz übertragen werden müssen, dass der Griff der Ware trotz gegenteiliger Aussagen im Patent doch negativ beeinflusst wird. Ausserdem ist die Haftfestigkeit des Polyesterharzes an Baumwollfasern stark von deren Wassergehalt abhängig. Es können nur sublimierende Farbstoffe verwendet werden. Schliesslich wird das Polyesterharz, das eine zusammenhängende Schicht auf dem Transferpapier bildet, auch dort übertragen, wo kein Farbstoff hinkommen soll.

Aus der Schweizer Patentschrift 560 286 ist bekannt, dass der Cellulosefaser durch chemische Modifizierung, insbesondere Acetylierung, Benzoylierung, Cyanäthylierung, Cyanurierung und Aufpfropfen von Styrol eine Affinität für Dispersionsfarbstoffe verliehen werden kamn. Obwohl Farbtiefe und Wassergriff bei der chemisch modifizierten Baumwolle zufriedenstellend sind, hat sich das Verfahren nicht richtig durchsetzen können, da die Methode aufwendig und kostspielig und die Waschechtheit der Drucke unbefriedigend ist (siehe z.B. Eisele und Fiebig, Melliand Textilberichte 61, 956-961 (1980)).

Schon seit langem ist bekannt, dass Baumwollfasern und andere Cellulosestoffe im Kontakt mit Wasser aufquellen, wobei die Ware voluminöser und biegsamer wird (siehe z.B. Valko und Limdi in "Textile Research Journal" 32, 331-337 (1962)). Die offene Struktur der gequollenen Cellulosestoffe wird leicht von wasserlöslichen, hochsiedenden Verbindungen durchdrungen. Es sind solche Verbindungen bekannt, welche die Quellung auch nach weitgehender Entfernung des Wassers aufrechterhalten. Solche die Quellung aufrechterhaltende Verbindungen sind z.B. Polyglykole und Polyglykolderivate, wie sie in der Deutschen Patentschrift 1 811 796 und der Deutschen Offenlegungsschrift 2 524 243 beschrieben sind. Polyglykole und Polyglykolderivate sind im allgemeinen gute Lösungsmittel für Dispersionsfarbstoffe. Wenn man beispielhaft ein Baumwollgewebe mit einer 10- bis 20-prozentigen wässrigen Lösung von Polyäthylenglykol 600 imprägniert, bei 120°C trocknet und dann bei 200 bis 210 °C thermobedruckt, so erhält man brillante, farbtiefe Drucke. Die gute Farbstoffaufnahme erklärt sich dadurch, dass das heisse Polyglykol, das sich beim Thermodruck noch in der Faser befindet, die Farbstoffdämpfe löst und den gelösten Farbstoff in den Fasern fein verteilt.

Diese Drucke haben allerdings mit den im Transferdruck üblichen Dispersionsfarbstoffen sehr schlechte Waschechtheiten, so dass sich dieses Verfahren bisher nicht durchgesetzt hat.

Das Problem der Waschechtheit liesse sich dadurch lösen, dass Dispersions- oder Küpenfarbstoffe benutzt werden, die in Wasser auch bei erhöhter Temperatur, beispielhaft 60°C, nahezu vollständig unlöslich sind. Diese Farbstoffe sind aber im normalen Transferdruck nicht übertragbar; selbst in dem für den Sublimations-Transferdruck ungewöhnlich hohen Temperaturbereich von 225 bis 235°C ist die Verdampfungsgeschwindigkeit dieser Farbstoffe im allgemeinen so gering, dass kein Transferdruck möglich ist.

Auch die aus der FR-A 2451 270 bekannte Benutzung von Vakuumkalandern, welche bei einem auf 5 bis 10 kPa (50 bis 100 mbar) reduzierten Luftdruck die mittlere freie Weglänge der Moleküle der Farbstoffdämpfe zu erhöhen gestatten, hat sich in der Praxis als wenig erfolgreich erwiesen, da die Verdampfungsgeschwindigkeit weiterhin sehr klein bleibt, die Farbstoffe mit nur geringer Ausbeute vom Umdruckträger auf das Substrat übertragen werden und die Drucke an Farbtiefe mangeln. Die Penetration des Textilgewebes bleibt unzureichend mit offensichtlich durch Aufbau grosser Farbstoffaggregate an der Oberfläche des Textilmaterials hervorgerufenen schlechten Reibechtheiten.

Die Erfindung hat sich nun zum Ziel gesetzt, die aufgezeigten Mängel zu beseitigen und einen Umdruckträger zu schaffen, der auf temporär vorbehandelten Cellulosefasern oder Mischfasern einen echten Druck auf normalem Wege ergibt, also ohne Vakuum, Trägerdampf usw., in gängigen Kalandern und mit bedeutend besseren Ergebnissen als bisher.

Dieses Ziel wird durch die Ausbildung des Umdruckträgers erzielt, wie er im ersten unabhängigen Patentanspruch definiert ist. Bevorzugte oder zweckmässige Ausbildungen können den abhängigen Ansprüchen entnommen werden.

Ein weiterer Erfindungsgegenstand, nämlich ein Verfahren zum Transferdruck von Textilmaterialien, die ganz oder teilweise aus Cellulosefasern bestehen, ist durch die Verwendung des Umdruckträgers gemäss erster Erfindung gekennzeichnet, wie es im zweiten unabhängigen Anspruch 11 näher definiert ist.

Ein Merkmal des erfindungsgemässen Umdruckträgers ist die Anwesenheit einer sogenannten Releaseschicht auf dem Substrat des Umdruckträgers, das normalerweise Papier ist. Die Anwesenheit von solchen Releaseschichten kennt man bereits aus der oben erwähnten Patentschrift EP-A 36 639, aber auch aus der japanischen Veröffentlichung JP-A 5246 188 (Chem. Abstr. 87 (Nr. 6), S. 61, Ref. 40685e). Darin sind Transferpapiere geoffenbart, die eine Silikon-Releaseschicht tragen, welche dann noch mit einem Butylacrylat überschichtet wird. Erst darauf kommt der Druck, der einen sublimierbaren Farbstoff enthält. Diese Papiere wurden mit einem Anpressdruck von 3 kg/cm² (ca. 300 kPa) bei 205° auf Baumwoll- oder Baumwoll-Polyester-Gewebe umgedruckt, die mit einem Quellmittel vorbehandelt waren.

Diese bekannten Umdruckträger unterscheiden sich von denen der vorliegenden Erfindung dadurch, dass sich zwischen der Trennschicht und dem Druckbild ein thermoplastischer Film befindet, und dass es sich um sublimierende Farbstoffe handelt. Es ist bekannt, dass die Waschechtheit solcher Farbstoffe auf Cellulosefasern ungenügend ist, auch wenn diese zuvor gequollen werden. Der übertragene thermoplastische Film wird den Warengriff nach dem Umdruck verschlechtern. Ausserdem ist nicht zu erfahren, ob die gequollene Ware vor dem Umdruck getrocknet wird.

Erfindungsgemäss trägt die Releaseschicht des Umdruckträgers eine Mischung von einem Bindemittel mit einem oder mehreren Farbstoffen in Form einer einheitlich gefärbten Schicht oder eines Musters. Das Motiv kann mit einer beliebigen Druckmethode, z.B. im Tiefdruck, Siebdruck, Offset aufgetragen werden. Das aus Bindemittel und Farbstoffen bestehende Motiv, welches die Form entweder einer gefärbten Schicht oder eines oder mehrere Farbtöne enthaltenden Musters hat, wird in seiner Gesamtheit durch Anwendung von Druck und Temperatur auf das Textilsubstrat übertragen. Die Release-Schicht erleichtert die Übertragung des Motivs vom Umdruckträger auf die Textilbahn, indem sie die Stärke der Haftung des Motivs auf der Unterlage reduziert. ReleaseSchichten sind dem Fachmann wohl bekannt, sie bestehen beispielhaft aus einer Silikonharzschicht oder aus einer Schicht eines anderen Harzes mit geringen Hafteigenschaften. Das Bedrucken von Oberflächen mit einer Releaseschicht mit wässrigen Drucktinten ist wegen der schlechten Benetzbarkeit problematisch, deswegen werden vorteilhaft Tinten mit einem nichtwässrigen Lösungsmittel benutzt. Aber es eignen sich auch Nichtsilikone als Trennmittelschichten, z.B. aus Polyvinylalkohol, Polyamiden, Melamin.

Das Bindemittel besteht aus einer oder mehreren hochmolekularen organischen Substanzen, von denen mindestens eine ein Filmbildner ist. Als hochmolekulare organische Substanzen sind solche geeignet, deren Erweichungs- bzw. Schmelzpunkt zwischen 50 ° und 150 °C, vorzugsweise bei 100 °C, liegt. Die hochmolekularen organischen Substanzen gehören beispielsweise zu der Klasse der Harze oder Wachse. Als Beispiele seien genannt natürliche Harze, Maleinatharze, Phenolharze, Harnstoffharze, Harze aus ungesättigten Kohlenwasserstoffen, Epoxidharze, Polyamidharze, Polyglykole mit einem Molekulargewicht von mindestens 1000, Polyolefinwachse, natürliche Wachse, Fischer-Tropsch-Wachse, Amidwachse, Fettsäureester, Fettalkohole.

Vorzugsweise werden Maleinatharze und Harze auf Basis des Kolophoniums benutzt, beispielhaft die Ester mehrwertiger Alkohole wie Glycerin-und Pentaerythrit-Ester.

Die Farbstoffe sind dadurch charakterisiert, dass sie zu den Dispersions- und Küpenfarbstoffen gehören und dass sie in Wasser unlöslich sind.

Zur Prüfung auf diese Eigenschaft werden gesättigte Lösungen oder Farbstoffe in siedender 0,1 molarer Natriumcarbonatlösung hergestellt und das optische Absorptionsvermögen mit einem kommerziellen Spektrometer gemessen. Nur solche Dispersions- oder Küpenfarbstoffe werden berücksichtigt, deren Absorptionsvermögen nicht grösser als 0,3 ist. Solche Farbstoffe sind aus der Deutschen Patentschrift 1 811 796 und aus der Deutschen Patentanmeldung 25 24 243 bekannt. Es handelt sich hauptsächlich um Moleküle mit einem Molekulargewicht grösser als 350 und hoher Sublimierechtheit, die schwierig zu verflüchtigen sind. Die Farbstoffe gehören beispielsweise zu folgenden Farbstofftypen:
Anthrachinonfarbstoffe, Azofarbstoffe, Indigofarbstoffe und Thioindigofarbstoffe. Als besonders vorteilhaft haben sich Farbstoffe der nachfolgend angegebenen Reihen erwiesen:
   1. halogenierte, vorzugsweise chlorierte oder bromierte Diphenylaminoanthrachinone;
   2. Alkylimide der 1,4-Diaminoanthrachinon-2,3-dicarbonsäure, deren Alkylgruppe einen oder zwei Phenylreste trägt;
   3. 1-Benzoylaminoanthrachinone, die in der 4-,5- oder 8-Position einen Phenyl-NH-Rest tragen;
   4. Phenylamide der 1-Phenylazo-2-hydroxy-3-naphthoesäure, vorzugsweise diejenigen, die frei von stickstoffhaltigen Substituenten sind; und
   5. Phenyl- oder Naphthylamide der -Phenylazoacetylessig- oder der -Phenylazobenzoylessigsäuren, insbesondere diejenigen, die frei von stickstoffhaltigen Substituenten sind.

In allen diesen Farbstoffen können die Phenyl-und Benzoylreste einfache Substituenten enthalten, wie z.B. Methyl-, Äthyl-, Chlor-, Brom-, Methoxy-, Trifluormethylreste, sogar Butyl- oder Isoamylreste, vorzugsweise enthalten sie jedoch keine stickstoffhaltigen Substituenten.

Weitere charakteristische Beispiele sind:
1-Amino-2-methoxy-4-toluolsulfonyl- aminoanthrachinon, 1,4- und 1,5-Dibutyrylaminoanthrachinon sowie die entspreehenden Derivate der Methoxybenzoesäure und Trifluoromethylbenzoesäure. Benzoylaminoisothiazolanthron, Diphenylamide der 1-Phenylazo-2-hydroxy-3-naphthoesäure, die an dem einen oder an dem anderen oder an beiden Phenylresten einen oder mehrere Substituenten tragen, die ausgewählt werden aus der Gruppe der Halogenatome, vor allem der Fluor-, Chlor-und Bromatome, der Methyl-, Äthyl-, Isopropyl-, Methoxy-, Äthoxy-, Trifluormethyl- und Acetylreste, 1-Benzoylamino-4-anilinoanthrachinon, 1-Phenylbenzoylamino-anthrachinon, 1-Phenylazobenzoylaminoanthrachinon, 1-Phenyl- benzoylamino-4-methoxyanthrachinon, 1-Benzoylamino-4-(p-isopropyl- oder -isoamylanilino)-anthrachinon, die Monoazofarbstoffe, die erhalten werden durch Kuppeln des Naphthanilids der Acetyl- oder Benzoylessigsäure mit diazotiertem Nitranilin oder Nitrotoluidin, das Produkt der Kupplung von Barbitursäure mit diazotiertem Nitroanisidin, diejenigen, die erhalten werden durch Kuppeln der Diazoverbindung von Nitrophenylanilin mit dem Naphthanilid der Acetylessigsäure oder Benzoylessigsäure, die Dioxazine, die erhalten werden durch Cyclisieren der Kondensationsprodukte von Chloranil (Tetrachlor-p-benzochinon) mit Naphthylamin, Aminopyren, Anilin und seinen Derivaten, wie p-Chloranilin, Toluidin, Anisidin, Cresidin, p-Isopropylanilin, m-Trifluormethylanilin und p-Dimethylaminoanilin.

Zur Auswahl der Farbstoffe muss von ihnen eine Drucktinte hergestellt werden. Diese Drucktinten können solche vom Offset-Typ, wässrige Drucktinten oder Lösungsmittel-Drucktinten sein, wobei die Techniken der Herstellung von Drucktinten bekannt sind.

Beispielhaft wird der Farbstoff in 100% reiner Form als trockener Presskuchen in einer Kugelmühle z.B. vom Typ "Dynomill" (Bachofen, Basel) in industriellem Äthylalkohol aufgemahlen, der ein aus der Technik des konventionellen Sublimations-Transferdrucks bekanntes Bindemittel, beispielhaft Äthylcellulose N-7 (Dow Chemicals) enthält.

Die bevorzugten Konzentrationen sind 5-10 % Bindemittel und maximal 10 % Farbstoff. Der Mahlvorgang wird so lange durchgeführt, bis 90 % der Farbstoffpartikel einen Durchmesser kleiner als drei Mikrometer und keines grösser als fünf Mikrometer hat. Mit den so hergestellten Drucktinten bedruckt man im Tiefdruck einen Papierträger, wie er von dem konventionellen Transferdruck bekannt ist. Mit diesen Umdruckträgern werden dann Umdruckversuche auf einem aufgequollenen Baumwollgewebe durchgeführt.

Das Aufquellen des Baumwollgewebes wurde nach der aus der deutschen Patentschrift 1 811 796 bekannten Anleitung durchgeführt.

Die Patentschrift lehrt, dass der durch Behandlung mit Wasser hervorgerufene Quellungszustand der Baumwolle durch Polyglykol, z.B., Polyaethylenglykol mit einem Molekulargewicht zwischen 300 und 1100, nach dem Trocknen aufrechterhalten werden kann, wobei die Konzentration des Glykols beispielsweise 10 bis 20 % des Baumwollgewichts beträgt.

Zur Farbstoffauswahl wird der Umdruckträger 30 sec. lang mit einem Anpressdruck von 50 kPa bei einer Temperatur von 230° C gegen das aufgequollene Baumwollgewebe gedrückt, während das Sandwich bei einem auf 10 kPa reduziertem Luftdruck gehalten wird.

Es werden dabei diejenigen Farbstoffe ausgewählt, die bei diesen Umdruckbedingungen zu mindestens 60 % vom Umdruckträger auf das Textilsubstrat übergingen. Charakteristische Beispiele auf diese Weise selektionierter Farbstoffe sind:
Die gelben Farbstoffe:
C.I. Disperse Yellow 213
C.I. Disperse Yellow 214
C.I. Disperse Yellow 136

Die roten Farbstoffe:
C.I. Disperse Red 346
C.I. Disperse Red 271
C.l. Disperse Red 220

Die blauen Farbstoffe:
C.I. Disperse Blue 192
C.I. Disperse Blue 238
C.I. Disperse Blue 327
C.I. Disperse Blue 328

sowie C.l. Disperse Orange 125, C.l. Disperse Green 7, C.I. Disperse Violet 64, C.I. Disperse Violet 89 und C.l. Disperse Brown 21.

Zur Herstellung der erfindungsgemässen Umdruckträger mit diesen Farbstoffen wird eine Drucktinte hergestellt, die beispielsweise 10 % Farbstoff, 10 % Bindemittel und 80 % Lösungsmittel enthält. Mit dieser Drucktinte wird auf einem mit einer Release-Schicht versehenen Basispapier ein Motiv gedruckt, das einen oder mehrere Farbstoffe enthält.

Mit den erfindungsgemässen Umdruckträgern wird dann bei 200°-230°C bei einem Anpressdruck von 10 kPa bis 1 MPa in 30-60 Sekunden der Umdruck auf trockener aufgequollener Baumwolle vorgenommen.

Es werden brillante Drucke erzielt, die sich durch hohe Waschechtheiten mit teilweise hohen Lichtechtheiten auszeichnen.

Der Warengriff ist bemerkenswert gut, und nach der ersten Wäsche sind die Reibechtheiten sehr gut.

Die neuen Umdruckträger zeichnen sich durch die Möglichkeit aus, Farbstoffe einsetzen zu können, die im konventionellen Sublimations-Transferdruck wegen hoher Sublimier-Echtheit überhaupt nicht und in Sublimations-Transferdruck bei reduziertem Luftdruck trotz hohem maschinellem Aufwand nur mit mässigen Ausbeuten umgedruckt werden können. Damit ist es möglich, die Anpassungsfähigkeit des Transferdrucks auf Naturfasern bei Erhaltung der textilmechanischen Eigenschaften und Reepektierung der erforderlichen Echtheiten, insbesondere der Waschechtheiten, ausnützen zu können.

### Beispiel 1:

Eine Siebdrucktinte wird hergestellt durch Auflösen von 40 Teilen des Phthalatharzes "ERKAREX 1560" (R.Kraemer GmbH) und 5 Teilen Polywachs 6000 in 90 Teilen Äthylalkohol. Zu 150 Teilen dieser Lösung werden 50 Teile einer 20%igen alkoholischen Dispersion des Farbstoffs C.l. Disperse Red 346 zugegeben.

Damit wird in einer konventionellen Flachschablonen-Siebdruckmaschine ein Release-Papier bedruckt, das durch Beschichtung eines 60g/m² Basispapiers mit Polyvinylalkohol Typ "Polyviol W 25/140" (Wacker-Chemie) hergestellt wurde.

Zur Vorbereitung des Umdrucks wird ein Baumwollgewebe mit einer Lösung von 10% Polypropylenglykol 425 in Wasser mit einem Foulard auf 100% Gewichtszunahme abgequetscht und eine Minute in einem Spannrahmen bei 120°C getrocknet. Zum Umdruck wird das Papier 45 sec. lang mit einer Thermodruckpresse der Firma Kannegiesser (Vlotho, BRD) mit einen Anpressdruck von 5 x 10⁴ Pa bei 230° C (Temperatur der Heizplatte der Presse) gegen das vorbehandelte Baumwollgewebe gehalten.

Es entsteht ein brillanter roter Druck mit guten Wasch-, Licht- und Schweiss-Echtheiten. Die Reibechtheiten sind akzeptabel. Nach Ausspülen des Gewebes in kaltem Wasser werden sie gut und nach einer 60° C- Wäsche sind sie sehr gut (Note 4-5 trocken und nass).

### Beispiel 2:

Für die Herstellung einer Offset-Tinte wird auf einem Dreiwalzenwerk ein Firnis hergestellt durch Mischen von 42 Teilen Lackleinöl, 20 Teilen Mineralöl und 38 Teilen eines Phenolharzes Typ "Albertol KP 351" (Hoechst AG).

Die Druckfarbe wird auf einem Dreiwalzenwerk aus 20 Teilen des Farbstoffs C.I. Disperse Blue 327, 85 Teilen Firnis, 5 Teilen Aerosil R 972 (Degussa AG) und 2 Teilen Co-Sikkativ hergestellt.

Ein Release-Papier wird hergestellt durch Beschichtung eines 60 g/m² schweren Basispapiers mit einer Lösung aus 67 Teilen Äthylalkohol, 3 Teilen Toluol, 25 Teilen des Polyamidharzes "Eurelon 2300" (Schering AG) und 5 Teilen des Melaminharzes "Cibamin M-100" (Ciba-Geigy AG).

Dieses Release-Papier wird auf einer konventionellen Offset-Maschine der Firma "Heidelberg Offset" bedruckt. Zur Vorbereitung des Umdrucks wird ein Gewebe aus 50% Baumwolle und 50% Polyester durch Behandeln mit einer 10 %igen wässrigen Lösung von Polypropylenglykol 425 mit einem Foulard auf 80% Gewichtszunahme abgequetscht und eine Minute lang auf einem Spannrahmen bei 120°C getrocknet.

Dann wird das Offset-Release-Transferpapier 45 sec. lang mit einem Anpressdruck von 5 x 10⁴ Pa bei 230° C auf das Mischgewebe abgedruckt.

Es entsteht ein brillanter blauer Druck. Der Griff des Gewebes und die Echtheiten sind bereits nach dem Umdruck akzeptabel, nach Ausspülen mit kaltem Wasser werden sie sehr gut.

### Beispiel 3:

Der Teil eines Baumwollegewebes, der bedruckt werden soll, wird durch Besprühen mit einer 2%igen wässrigen Lösung von Polyäthylenglykol 600 vorbehandelt. Anschliessend wird 30 sec. bei 190° C getrocknet. Zum Bedrucken wird ein nach Beispiel 2 hergestellter Umdruckträger 45 sec. lang bei 230° C, einem Anpressdruck von 5 x 10⁴ Pa und einem Luftdruck von 2 x 10⁴ Pa auf den vorbehandelten Teil des Baumwollgewebes gebracht.

Es entsteht ein brillanter blauer Druck mit sehr guter Penetration.

### Beispiel 4:

Eine Stammverdickung für eine Tiefdrucktinte wird hergestellt durch Auflösen von 12.5 Teilen eines Glycerin-Harzesters Typ "Halwepal - G" (Chemische Werke Hüttenes -Albertus) in einer Mischung aus 40 Teilen Äthylalkohol und 40 Teilen Methyl - Äthyl -Keton. Diese Stammverdickung wird in drei Teile geteilt.

Zu dem ersten Teil dieser Lösung werden mit einer Kugelmühle vom Typ "Dynomill" (Bachofen AG) in 92.5 Teilen Stammverdickung 7.5 Teile des Farbstoffs C.1. Disperse Red 346 aufgemahlen. Der Mahlvorgang wird so lange durchgeführt, bis 90% der Farbstoffpartikel kleiner als 3 Mikrometer und die grössten Partikel kleiner als 5 Mikrometer sind.

In dem zweiten Teil der Lösung werden auf die gleiche Weise 8% des Farbstoffs C.I. Disperse Yellow 213 und in dem dritten Teil der Stammverdickung werden 9.5% des Farbstoffs C.l.Disperse Blue 327 dispergiert.

Damit werden drei Tiefdrucktinten in den Farbtönen rot, gelb und blau erhalten.

Mit einer konventionellen Tiefdruckmaschine wird dann mit drei Zylindern das Basis-Release-Papier, das in Beispiel 1 beschrieben wurde, bedruckt. Nach jedem Zylinder muss zwischengetrocknet werden.

Die Zylinder werden so graviert, dass die Oberlagerung der drei Drucke nach dem Trichomie-Prinzip die bildliche Abbildung eines vorgelegten Motivs liefert.

Zur Vorbereitung des Umdrucks wird ein Gewebe aus mercerisierter Baumwolle mit einer zehnprozentigen wässrigen Lösung eines Polyglykol-Borsäureesters, der unter dem Namen "Glyecin -CD" (BASF) in Handel ist auf 100% Gewichtszunahme geklotzt und eine Minute im Spannrahmen bei 120° C getrocknet. Auf der derartig vorbereiteten Ware wird das Helio-Release-Transfer-Papier 40 Sekunden bei 230° C mit einem Anpressdruck von 10⁵ Pa abgedruckt.

Es entsteht ein brillanter mehrfarbiger Druck mit guten Licht-und Nassechtheiten.

## Patentansprüche

1. - Umdruckträger für den thermischen Trockendruck von Textilmaterial, das quellend vorbehandelte Cellulosefasern enthält, bestehend aus einem inerten, flexiblen Substrat mit einer Release-Schicht auf mindestens einer Substratfläche, auf der sich eine farbstoffhaltige Schicht oder ein farbstoffhaltiges Muster befindet, dadurch gekennzeichnet, dass die farbstoffhaltige Schicht bzw. das farbstoffhaltige Muster eine Mischung ist, die
1) ein Bindemittel in Form mindestens einer hochmolekularen organischen Substanz mit einem Erweichungspunkt zwischen 50° und 150°C und
2) mindestens einen Dispersions- oder Küpenfarbstoff, der in wässriger Phase soweit unlöslich ist, dass seine siedende gesättigte Lösung in 0,1 molarer wässriger Sodalösung ein optisches Absorptionsvermögen von höchstens 0,3 hat, und dass er von einem im Sublimations-Transferdruck üblichen Hilfsträger aus Papier zu höchstens 40 % übertragen wird, wenn dieser mit einem Anpressdruck von 5 kPa bei 200 °C und Atmosphärendruck 30 sec lang gegen ein Baumwollgewebe gehalten wird, das durch Wasser gequollen wurde und dessen Quellungszustand nach dem Trocknen durch ein Polyglykol oder ein Polyglykolderivat konserviert ist, und eine Übertragung von mehr als 60 % stattfindet, wenn der Hilfsträger 30 sec lang bei 230° C mit einem Anpressdruck von 50 kPa und einem Luftdruck von 10 kPa gegen das gleiche Baumwollgewebe gehalten wird,
enthält.

2. - Umdruckträger nach Anspruch 1, dadurch gekennzeichnet, dass das Bindemittel mindestens ein Harz der folgenden Klassen enthält: Natürliche Harze, Maleinatharze, Phenolharze, Harnstoffharze, Harze aus ungesättigten Kohlenwasserstoffen, Epoxidharze, Polyamidharze, mit Kolophonium modifizierte Harze.

3. Umdruckträger nach Anspruch 1, dadurch gekennzeichnet, dass das Bindemittel ausserdem mindestens ein Wachs der folgenden Klassen enthält:
Polyglykole mit einem Molekulargewicht von mindestens 1000, Polyolefinwachse, natürliche Wachse, Fischer-Tropsch-Wachse, Amidwachse, Fettsäureester, Fettalkohole.

4. Umdruckträger nach einem oder mehreren der Ansprüche 1 bis 3, dadurch gekennzeichnet, dass er einen oder mehrere Azo-, Anthrachinon-, Indigo- oder Thioindigo-Farbstoffe mit einem Molekulargewicht zwischen 350 und 600 trägt.

5. Umdruckträger nach einem oder mehreren der Ansprüche 1 bis 4, dadurch gekennzeichnet, dass er mindestens einen Farbstoff der Formel enthält, in der
D einen Rest einer Diazokomponente der Anilin-, Aminoazobenzol-, Aminophthalimid-, Aminonaphthalimid-Anthrachinon- oder Benzanthronreihe,
R C₁- bis C₄-Alkyl oder gegebenenfalls durch Chlor, Brom, Methyl, Methoxy oder Äthoxy substituiertes Phenyl und
R¹ gegebenenfalls durch Chlor, Brom, Methyl, Äthyl, Methoxy, Äthoxy, Benzyloxy, Phenoxy, Chlorphenoxy, gegebenenfalls N-substituiertes Carbamoyl oder Sulfamoyl, gegebenenfalls N-substituiertes Phthalimidyl, C₁- bis C₈-Alkoxycarbonyl, Cyan oder Phenylsulfonyl substituiertes Phenyl bedeuten.

6. Umdruckträger nach einem oder mehreren der Ansprüche 1 bis 4, dadurch gekennzeichnet, dass er mindestens einen Farbstoff enthält, der eine jeweils an einen Monoanthrachinonkern gebundene Phenyloxyacetamino-, Phenyl-OCO-O, Phenyl-O-CO-NH- oder Benzoylamino-Gruppe enthält, worin der Phenyl- oder Benzoylrest einen oder mehrere Substituenten tragen kann, die ausgewählt sind aus der Gruppe der Methyl-, Äthyl-, Methoxy-, Äthoxy-, Trifluoromethylreste und der Fluor-, Chlor- oder Bromatome.

7. Umdruckträger nach einem oder mehreren der Ansprüche 1 bis 4, dadurch gekennzeichnet, dass er mindestens einen oder mehrere der folgenden Farbstoffe enthält:
(a) halogenierte Dianilinoanthrachinone;
(b) N-Alkylimide der 1, 4-Diaminoanthrachinon-2, 3-dicarbonsäure, deren Alkylgruppe ein oder zwei Benzolreste trägt;
(c) Arylide der 1-Phenylazo-2-hydroxy-3-naphthoesäure;
(d) Naphthylamide der a-Phenylazoacetylessigsäuren und Phenylamide der a-Phenylazobenzoylessigsäuren;
(e) 1-Benzoylamino-anthrachinone, die in der 4-,5- oder 8-Position einen Phenyl-NH-Rest tragen und deren Phenyl- bzw. Benzoylreste Methyl-, Äthyl-, Methoxy-, Äthoxy-, Trifluoromethyl-Substituenten oder ein Fluor-, Chlor-, oder ein Bromatom als Substituenten tragen können.

8. Umdruckträger nach einem oder mehreren der Ansprüche 1 bis 4, dadurch gekennzeichnet, dass einer der Farbstoffe 1-Benzoylamino-4- oder -5-anilino-anthrachinon ist, bei dem mindestens einer der Benzoyl- und Anilinoreste mindestens einen der folgenden Substituenten trägt: Fluor, Chlor, Alkyl oder Alkoxy mit niedrigem Molekulargewicht, Trifluoromethyl oder Brom.

9. - Umdruckträger nach einem oder mehreren der Ansprüche 1 bis 4, dadurch gekennzeichnet, dass er mindestens einen Farbstoff aus der Gruppe
C.I. Disperse Yellow 214
C.l. Disperse Yellow 213
C.l. Disperse Red 346
1 C.l. Disperse Blue 327
C.I. Disperse Blue 328
C.I. Disperse Brown 21
C.1. Disperse Violet 89
enthält.

10. - Umdruckträger nach einem oder mehreren der Ansprüche 1 bis 9, dadurch gekennzeichnet, dass die Farbstoffe von einem im Sublimations-Transferdruck üblichen Hilfsträger aus Papier im Temperaturbereich von 220 bis 240°C mit analogen Sublimationskurven bei einen Anpressdruck von 50 kPa, einen Luftdruck von 10 kPa und einer Kontaktzeit von 45 sec. auf ein Baumwollgewebe übergehen, das durch Wasser gequollen wurde und dessen Quellungszustand nach Wasserentzug durch 10 % Polyäthylenglykol 600 konserviert wurde.

11. - Verfahren zum Bedrucken von Textilmaterial aus Cellulosefasern oder Mischungen aus Cellulose- und Synthesefasern nach dem Transferdruckverfahren, bei dem die Cellulosefasern mit Wasser gequollen werden und der Quellungszustand beim Trocknen durch ein Polyglykol oder Polyglykolderivat aufrechterhalten wird und dieses Textilmaterial mit einem Umdruckträger in der Wärme in Berührung gebracht wird, dadurch gekennzeichnet, dass man einen Umdruckträger nach einem der Ansprüche 1-10 verwendet und ihn während 30 bis 60 Sekunden bei 200° bis 230°C unter einem Anpressdruck von 10 kPa bis 1 MPa mit dem Textilmaterial in Kontakt hält.

12. - Verfahren nach Anspruch 11, dadurch gekennzeichnet, dass der Umdruck bei einem Luftdruck von 10 bis 50 kPa stattfindet.

13. - Verfahren nach Anspruch 11 oder 12, dadurch gekennzeichnet, dass das Polyglykol bzw. Polyglykolderivat und übertragenes Bindemittel nach dem Transfer aus dem Textilmaterial entfernt werden, vorzugsweise durch Spülen mit Wasser oder einem Lösungsmittel.

14. - Verfahren nach einem oder mehreren der Ansprüche 11 bis 13, dadurch gekennzeichnet, dass das Textilmaterial vor dem Transferdruck lokal oder ganzflächig mit einer wässrigen Lösung von weniger als 5 % Polyglykol oder Polyglykolderivat besprüht und anschliessend getrocknet wird.

## Claims

1.- Transfer sheets for the heat transfer printing of textile materials which contain cellulosic fibers pre-treated for swelling, said sheets comprising an inert, flexible substrate having a release coating on at least one surface thereof, said release coating carrying a dyestuff-containing coating or design, characterized by the fact that the dyestuff-containing coating or design is a mixture containing
1) a binder in the form of at least one high molecular organic substance having a softening point comprised between 50 and 150°C, and
2) at least one disperse or vat dyestuff having such an insolubility in an aqueous phase that its boiling, saturated solution in 0.1 molar aqueous sodium carbonate has an optical absorptivity not exceeding 0.3, and that it is transferred from a transfer paper normally used in heat transfer printing, at a rate of not more than 40% when said transfer sheet is pressed under a contact pressure of 5 kPa and under atmospheric air pressure for 30 seconds at 200°C against a cotton fabric swollen with water and whose swollen state has been preserved after drying by a polyglycol or a polyglycol derivate, and that it is transferred at a rate of more than 60 % when said transfer sheet is pressed under a contact pressure of 50 kPa, at an air pressure of 10 kPa, for 30 seconds at 230°C against the same cotton fabric.

2. - Transfer sheets according to claim 1, characterized by the fact that the binder contains at least one resin selected from the following classes: natural resins, maleinate resins, phenolic resins, urea resins, unsaturated hydrocarbon based resins, epoxy resins, polyamide resins and rosin modified resins.

3. - Transfer sheets according to claim 1, characterized by the fact that the binder further contains at least one wax selected from the following classes: polyglycols having a molecular weight of at least 1000, polyolefine waxes, natural waxes, Fischer-Tropsch waxes, amide waxes, fatty acid esters and fatty alcohols.

4. - Transfer sheets according to one or more of claims 1 to 3, characterized by the fact that the dyestuff comprises an azo dyestuff, anthraquinone dyestuff, indigo dyestuff or thioindigo dyestuff, the dyestuff having a molecular weight in the range of 350 to 600.

5. - Transfer sheets according to one or more of claims 1 to 4, characterized by the fact that the dyestuff comprises a dyestuff of the general formula wherein:
D represents a radical of a diazo component of the aniline, aminoazobenzene, aminophtalimide, anthraquinone or benzanthrone series,
R represents C, to C₄ alkyl or phenyl which is optionally substituted by chlorine, bromine, methyl, methoxy or ethoxy, and
R^{t} represents phenyl, optionally substituted by chlorine, bromine, methyl, ethyl, methoxy, ethoxy, benzyloxy, phenoxy, chlorophenoxy, optionally N-substituted carbamoyl, sulfamoyl or phtalimidyl, Cₜ to C₈ alcoxycarbonyl, cyano or phenylsulfonyl.

6. - Transfer sheets according to one or more of claims 1 to 4, characterized by the fact that the dyestuff comprises a phenyloxyacetamino, phenyl-OCO-O-, phenyl-OCO-NH- or benzoylamino group, such group being bonded to a monoanthraquinone nucleus, said phenyl or benzoyl moieties optionally carrying one or more substituents selected from methyl, ethyl, methoxy, ethoxy, trifluoromethyl, fluoro, chloro and bromo.

7. - Transfer sheets according to one or more of claims 1 to 4, characterized by the fact that they contain at least one or more of the following dyestuffs:
(a) halogenated dianilino anthraquinones;
(b) N-alkylimides of the 1,4-diaminoanthraquinone-2,3-dicarboxylic acid, said alkyl group being substituted by one or two benzene radicals;
(c) arylides of the 1-phenylazo-2-hydroxy-3-naphthoic acid;
(d) naphthyl amides of -phenylazo-acetylacetic acids and phenyl amides of -phenylazo- benzoylacetic acids; or
(e) 1-benzoylamino-anthraquinones substituted in the 4, or 8 position by phenyl-NH-, said phenyl or benzoyl moieties being optionally substituted by methyl, ethyl, methoxy, ethoxy trifluoromethyl, fluoro, chloro or bromo.

8. - Transfer sheets according to one or more of claims 1 to 4, characterized by the fact that one of the dyestuffs is 1-benzoylamino-4- or -5-anilino anthraquinone wherein at least one of the benzoyl and anilino moieties is at least once substituted by fluoro, chloro, lower alkyl, lower alkoxy, trifluoromethyl or bromo.

9. - Transfer sheets according to one or more of claims 1 to 4, characterized by the fact that they contain at least one dyestuff selected from the group formed by
C.I. Disperse Yellow 214
C.I. Disperse Yellow 213
C.I. Disperse Red 346
C.I. Disperse Blue 327
C.I. Disperse Blue 328
C.I. Disperse Brown 21
C.I. Disperse Violet 89.

10. - Transfer sheets according to one or more of claims 1 to 9, characterized by the fact that the dyestuffs are transferred, following analoguous sublimation curves, from a paper transfer sheet normally used in heat transfer printing, in the temperature range from 220 to 240° C at a contact pressure of 50 kPa, an air pressure of 10 kPa and a contact time of 45 seconds, to a cotton fabric pre-swollen with water, the swollen state thereof being preserved after water removal by 10% of polyethylene glycol 600.

11. - A process for the heat transfer printing of textile material of cellulosic fibers or of mixtures thereof with synthetic fibers, comprising swelling the cellulosic fibers with water and preserving their swollen state on drying by a polyglycol or a polyglycol derivative, this textile material then being contacted with a transfer sheet at elevated temperatures, characterized by the fact that a transfer sheet of one of claims 1 to 10 is used which is held in contact with the textile material during 30 to 60 seconds at 200° to 230° at a contact pressure of from 10 kPa to 1 MPa.

12. - The process of claim 11, characterized by the fact that the transfer printing is operated at an air pressure of from 10 to 50 kPa.

13. - The process of claims 11 or 12, characterized by the fact that the polyglycol or its derivative as well as transferred binder are removed from the textile material after the transfer, preferably by rinsing with water or a solvent.

14. - The process of one or more of claims 11 to 13, characterized by the fact that the textile material is sprayed on part or the whole of its surface, prior to the transfer printing, with an aqueous solution of less than 0.5% of a polyglycol or a polyglycol derivative, and then dried.

## Revendications

1. - Support auxiliaire pour la thermoimpression à sec de matières textiles contenant des fibres cellulosiques préalablement gonflées, le dit support comportant un substrat inerte flexible, un revêtement anti-adhésif sur au moins l'une des surfaces du substrat, et une couche contenant du colorant ou un dessin en couleur sur le dit revêtement anti-adhésif, caractérisé par le fait que la couche ou le dessin contenant du colorant, est un mélange comprenant
1) comme liant au moins une substance organique à haut poids moléculaire, ayant un point de ramollissement compris entre 50° et 150° C, et
2) au moins un colorant de dispersion ou de cuve ayant une telle insolubilité en phase aqueuse que sa solution bouillante saturée dans une solution aqueuse de carbonate de soude 0,1 molaire, présente une absorptivité optique ne dépassant pas 0,3, et que 40 % au maximum de ce colorant sont transférés à partir d'un support auxiliaire en papier couramment utilisé en impression de transfert par sublimation lorsqu'on met en contact ce support auxiliaire à 200°C sous une pression de contact de 5 kPa et à la pression barométrique, pendant 30 secondes, avec un tissu en coton gonflé par de l'eau et dont l'état gonflé à été conservé, après séchage, par un polyglycol ou un dérivé de polyglycol, et qu'il y a transfert d'au moins 60 % du colorant lorsque le support auxiliaire est pressé sous une pression de 50 kPa et à une pression d'air de 10 kPa, pendant 30 secondes à 230°C contre le même tissu en coton.

2. - Support auxiliaire selon la revendication 1, caractérisé en ce que le dit liant contient au moins une résine appartenant aux classes suivantes: résines naturelles, résines maléiques, résines phénoliques, résines d'urée, résines d'hydrocarbures insaturées, résines d'époxides, résines de polyamides, résines modifiées à la colophane.

3. - Support auxiliaire selon la revendication 1, caractérisé en ce que le dit liant contient en outre au moins une cire choisie dans les classes suivantes: polyglycoles ayant un poids moléculaire d'au moins 1000, cires polyoléfiniques, cires naturelles, cires Fischer-Tropsch, cires amidiques, esters d'acides gras, alcools gras.

4. - Support auxiliaire selon l'une au moins des revendications 1 à 3, caractérisé en ce qu'il comporte un ou plusieurs colorants azo, anthraquinone, indigo ou thioindigo ayant un poids moléculaire compris entre 350 et 600.

5. - Support auxiliaire selon l'une au moins des revendications 1 à 4, caractérisé en ce qu'il comporte au moins un colorant répondant à la formule générale dans laquelle:
D représente le radical d'une composante diazoïque de la série aniline, aminoazobenzène, aminophtalimide, anthraquinone, ou
benzanthrone,
R est un radical alkyle en C₁ à C₄ ou phényle substitué ou non par du chlore, brome, méthyle, méthoxy ou éthoxy, et
R¹ représente un radical phényle substitué ou non par chlore, brome, méthyle, éthyle, méthoxy, éthoxy, benzyloxy, phényloxy, chlorophénoxy, carbamoyle ou sulfamoyle éventuellement substitués sur l'azote, phtalimidyle éventuellement substitué sur l'azote, alcoxycarbonyle en C₁ à C₈, cyano ou phénylsulfonyle.

6. - Support auxiliaire selon l'une au moins des revendications 1 à 4, caractérisé en ce qu'il comporte au moins un colorant comprenant un groupe phényloxyacétamino, phényl-OCO-O-, phényl-O-CO-NH- ou benzoylamino liée à un moyen noyau de monoanthraquinone, les radicaux phényle ou benzoyle de ces groupes pouvant porter un ou plusieurs substituants choisis parmi les radicaux méthyle, éthyle, méthoxy, éthoxy, trifluorométhyle et les atomes de fluor, chlore ou brome.

7. - Support auxiliaire selon l'une au moins des revendications 1 à 4, caractérisé en ce qu'il comporte au moins un ou plusieurs des colorants qui suivent:
a) dianilinoanthraquinones halogénés;
b) N-alkylimides de l'acide 1,4-diaminoanthraquinone-2,3-dicarboxylique dont le groupement alkyle comporte un ou deux radicaux de benzène;
c) arylides de l'acide 1-phénylazo-2-hydroxy-3-naphthoïque;
d) naphtylamide; des acides -phénylazo-acétyl acétique et phénylamides des acides -phénylazo- benzoylacétiques;
e) 1-benzoylamino-anthraquinones comportant un substituant phényl-NH- en position 4, 5 ou 8 et dont les groupement phényle ou benzoyle peuvent être substitués par méthyle, éthyle, méthoxy, éthoxy, trifluorométhyle, fluor, chlore ou brome.

8. - Support auxiliaire selon l'une au moins des revendications 1 à 4, caractérisé en ce qu'un des colorants est le 1-benzoylamino-4- ou -5-anilino- anthraquinone dont l'un au moins des groupements benzoyle et anilino porte au moins un des substituants suivants: fluor, chlore, alkyle ou alcoxy, trifluorométhyle ou brome.

9. - Support auxiliaire selon l'une au moins des revendications 1 à 4, caractérisé en ce qu'il comporte au moins un des colorants suivants:
C.I. Disperse Yellow 214
C.I. Disperse Yellow 213
C.I. Disperse Red 346
C.I. Disperse Blue 327
C.I. Disperse Blue 328
C.I. Disperse Brown 21
C.I. Disperse Violet 89.

10. - Support auxiliaire selon l'une ou plusieurs des revendications 1 à 9, caractérisé en ce que les colorants sont transférés, à partir d'un support auxiliaire en papier normalement utilisé dans l'impression par transfert, dans la gamme de températures comprises entre 220 et 240°C selon des courbes de sublimation analogues, sous une pression de contact de 50 kPa, une pression d'air de 10 kPa et une durée de contact de 45 secondes, sur un tissu en coton gonflé par de l'eau et dont l'état gonflé a été conservé, après l'élimination de l'eau, par 10 % de polyéthylène glycol 600.

11. - Procédé d'impression de matières textiles faites de fibres cellulosiques ou de mélanges de fibres cellulosiques et synthétiques, selon la méthode de l'impression par transfert, procédé qui comprend le gonflage à l'eau des fibres cellulosiques et la conservation de l'état gonflé, lors du séchage, par un polyglycol ou un de ses dérivés, et la mise en contact de la matière textile à température élevée avec un support de transfert, caractérisé en ce qu'on utilise un support auxiliaire selon une des revendications 1 à 10, et qu'on maintient en contact ce support avec la matière textile pendant 30 à 60 secondes à 200°C sous une pression de contact comprise entre 10 kPa et 1 MPa.

12. - Procédé selon la revendication 11, caractérisé en ce que le transfert est effectué sous une pression d'air comprise entre 10 et 50 kPa.

13. - Procédé selon la revendication 11 ou 12, caractérisé en ce que le polyglycol ou son dérivé et du liant éventuellement transféré sont éliminés de la matière textile après le transfert, de préférence par rinçage avec de l'eau ou un solvant.

14. - Procédé selon une ou plusieurs des revendication 11 à 13, caractérisé en ce que la matière textile est imprégnée par atomisation locale ou sur tout sa surface, par une solution aqueuse contenant moins de 5 % de polyglycol ou de son dérivé, puis est séchée.
